# FASCICULE DE BREVET EUROPEEN

(11) **EP 1 794 385 B1**
(45) Date de publication et mention de la délivrance du brevet: **06.04.2016**
(21) Numéro de dépôt: 05802539.6
(22) Date de dépôt: 23.09.2005
(51) Int. Cl.: E04B 1/84, D03D 15/00

(54) **TISSU ABSORBANT ACOUSTIQUE**
SCHALLDÄMPFENDE FASER
SOUND-ABSORBING FABRIC

(30) Priorité: 24.09.2004 FR 0410139
(43) Date de publication de la demande: 13.06.2007
(73) Titulaire: Acoustic Fabric, 31400 Toulouse (FR)
(72) Inventeur: MOURARET, Didier, F-69003 LYON (FR); TISSEYRE, Alain, F-31400 Toulouse (FR)
(74) Mandataire: Verriest, Philippe
(86) Numéro de dépôt international: PCT/FR2005/002364
(87) Numéro de publication internationale: WO 2006/035145

(56) Documents cités:
- EP-A2- 1 550 641
- FR-A- 2 329 613
- FR-A- 2 619 399
- US-A- 6 059 655

## Description

La présente invention a pour objet un tissu absorbant acoustique.

Il est connu, dans un certain nombre d'applications, visant notamment l'équipement de bâtiments, ou visant l'équipement d'infrastructures routières, d'utiliser des éléments absorbants acoustiques. Ces éléments absorbants acoustiques, sont souvent constitués par des panneaux de laine minérale, ou de mousse absorbante, positionnés derrière des panneaux structuraux, tels que des dalles de plafond métallique, des structures en bois, en polychlorure de vinyl, ou des membranes perforées de polychlorure de vinyl. Ces panneaux en matériau absorbant peuvent être également disposés derrière des panneaux de protection visuelle d'écrans routiers.

Il est également connu de FR2329613 un amortisseur de son et un procédé pour absorber le son, utilisable pour réduire les niveaux sonores et les réverbérations des bruits dans les pièces, les salles de conférence, les auditoriums, les stades couverts, les ateliers de fabrication et le métro et pour atténuer les sons dans les longues trajectoires sonores telles que les conduits et les couloirs. Ce document décrit un tissu absorbant acoustique ayant les caractéristiques du préambule de la revendication 1.

Dans tous les cas, les panneaux de laine minérale présentent des inconvénients en terme de salubrité, dans la mesure où ils peuvent conduire à une émanation importante de fibres. D'autre part, ces panneaux en laine minérale ou en mousse absorbante sont volumineux, et peuvent absorber de l'humidité, lorsqu'ils sont utilisés en milieu extérieur. Enfin ces éléments ne présentent pas une esthétique agréable, de sorte qu'il convient de les mettre en oeuvre derrière un support d'habillage.

Le but de l'invention est de fournir un élément absorbant acoustique, qui soit de structure simple, de mise en oeuvre rapide, qui soit esthétique, qui présente toutes les garanties de salubrité, et qui puisse être stocké et mis en oeuvre sous un faible volume.

A cet effet, l'invention est un tissu absorbant acoustique, constitué par un tissu de verre réalisé à partir de fils de verre enduits de matière thermoplastique, avec un facteur d'ouverture compris entre 0,5 et 6% le diamètre des fils de verre étant compris entre 150 et 600 microns et de préférence entre 270 et 400 microns.

Avantageusement, la taille et la forme des trous sont déterminées pour obtenir un coefficient d'absorption acoustique αw sabine avec plénum de 10 cm compris entre 0,3 et 0,8, en fonction de la fréquence des sons.

Cette forme et le facteur d'ouverture des trous peuvent être obtenus directement à l'issue du tissage. Le tissu est avantageusement soumis à un traitement thermique, sans contrainte, qui permet de bloquer les fils. Il est également possible de mettre en oeuvre une opération de calandrage, d'un tissu de facteur d'ouverture plus élevé, pour réduire le facteur d'ouverture à la valeur souhaitée.

La réduction du facteur d'ouverture peut également être obtenue en soumettant l'une au moins des faces du tissu à une enduction d'un liant transparent ou coloré.

En outre, le titre des fils de verre seuls est compris entre 22 et 136 tex de préférence entre 34 et 68 tex, et le titre des fils enduits de matière thermoplastique est compris entre 60 et 200 tex et de préférence entre 95 et 165 tex.

Il est donné ci-après deux exemples de tissu absorbant acoustique, obtenu à partir de fils de verre présentant les caractéristiques précédentes

| Exemple 1 | |
|---|---|
| Composition : | 36% verre et 64% de PVC (polychlorure de vinyle)+ enduction ou calandrage |
| Densité: | 22 X 20 fils/cm |
| Motif : | Natté 1x2 |
| Epaisseur: | 0,55 mm |
| Résistance à la rupture : | - sens chaîne > 150 daN/5cm |
| | - sens trame > 150 daN/5cm |
| Facteur d'ouverture : | 1 à 2% |
| Classement au feu : | M1 |
| Coefficient αw sabine : | 0,6 |
| | |

| Exemple 2 | |
|---|---|
| Composition : | 36% verre et 64% de PVC |
| Densité : | 26X21 fils/cm |
| Motif : | Natté 1x2 |
| Epaisseur : | 0,55 mm |
| Résistance à la rupture : | - sens chaîne > 150 daN/5cm |
| | - sens trame > 150 daN/5cm |
| Facteur d'ouverture : | 1 à 2% |
| Classement au feu : | M1 |
| Coefficient αw sabine : | 0,6 |

Ce tissu peut être utilisé notamment dans les situations suivantes :
- à la place de panneaux de laine minérale ou de mousse absorbante acoustique positionnés derrière des panneaux structuraux, tels que dalles de plafonds métalliques, structures en bois, en polychlorure de vinyle ou toile de membrane ou polychlorure de vinyle perforée.
- en substitution de produits absorbants derrière des panneaux de protection visuelle d'écrans routiers,
- sous forme de toile tendue sur une structure métallique, ou sur des câbles.
- ou encore contrecollé sur une structure porteuse, telle qu'une structure alvéolaire.

Comme il ressort de ce qui précède, l'invention apporte une grande amélioration à la technique existante, en fournissant un élément absorbant acoustique, de structure simple, pouvant être utilisé directement et non pas derrière une façade décorative, puisque le tissu absorbant présente lui-même des propriétés décoratives, d'un faible poids, d'un faible volume, et présentant toutes les conditions de salubrité et de fiabilité, compte tenu de l'absence de dégradation dans le temps, même si le tissu est soumis à des intempéries.

Comme il va de soi l'invention ne se limite pas aux seules formes d'exécution de ce tissu, décrites ci-dessus à titre d'exemples, elle en embrasse au contraire toutes les variantes de réalisation demeurant dans le cadre des revendications.

## Revendications

1. Tissu absorbant acoustique constitué par un tissu de verre, le diamètre des fils de verre étant compris entre 150 et 600 microns et de préférence entre 270 et 400 microns, le tissu absorbant acoustique étant **caractérisé en ce qu'**il est réalisé à partir de fils de verre enduits de matière thermoplastique, avec un facteur d'ouverture compris entre 0,5 et 6%.

2. Tissu absorbant acoustique selon la revendication 1 , **caractérisé en ce que** la taille et la forme des trous sont déterminées pour obtenir un coefficient d'absorption acoustique [alpha]w sabine avec plénum de 10 cm compris entre 0,3 et 0,8, en fonction de la fréquence des sons.

3. Tissu absorbant acoustique selon l'une des revendications 1 à 2, **caractérisé en ce que** le titre des fils de verre seuls est compris entre 22 et 136 tex de préférence entre 34 et 68 tex, et le titre des fils enduits de matière thermoplastique est compris entre 60 et 200 tex et de préférence entre 95 et 165 tex.

4. Tissu absorbant acoustique selon l'une des revendications 1 à 3, **caractérisé en ce que** le tissu est soumis à un traitement thermique, sans contrainte.

5. Tissu absorbant acoustique selon l'une des revendications 1 à 4, **caractérisé en ce que** le tissu est soumis à une opération de calendrage.

6. Tissu absorbant acoustique selon l'une des revendications 1 à 5, **caractérisé en ce que** le tissu est soumis sur l'une au moins de ses faces à une enduction d'un liant transparent ou coloré.

## Patentansprüche

1. Schallabsorbierendes Gewebe, das aus einem Glasfasergewebe besteht, wobei der Durchmesser von Glasfasern zwischen 150 und 600 Mikron und vorzugsweise zwischen 270 und 400 Mikron liegt, wobei das schallabsorbierende Gewebe **dadurch gekennzeichnet ist, dass** es aus mit einem Thermoplast beschichteten Glasfasern hergestellt ist, mit einem Öffnungsverhältnis zwischen 0,5 und 6 %.

2. Schallabsorbierendes Gewebe nach Anspruch 1, **dadurch gekennzeichnet, dass** die Größe und die Form von Löchern so bestimmt werden, dass ein Schallabsorptionskoeffizient nach Sabine [alpha]w mit einem 10-cm-Plenum zwischen 0,3 und 0,8 in Abhängigkeit von der Tonfrequenz erhalten wird.

3. Schallabsorbierendes Gewebe nach einem der Ansprüche 1 bis 2, **dadurch gekennzeichnet, dass** der Titer von Glasfasern allein zwischen 22 und 136 tex, vorzugsweise zwischen 34 und 68 tex liegt und der Titer von mit einem Thermoplast beschichteten Glasfasern zwischen 60 und 200 tex und vorzugsweise zwischen 95 und 165 tex liegt.

4. Schallabsorbierendes Gewebe nach einem der Ansprüche 1 bis 3, **dadurch gekennzeichnet, dass** das Gewebe einer spannungslosen Wärmebehandlung unterzogen wird.

5. Schallabsorbierendes Gewebe nach einem der Ansprüche 1 bis 4, **dadurch gekennzeichnet, dass** das Gewebe einem Kalandriervorgang unterzogen wird.

6. Schallabsorbierendes Gewebe nach einem der Ansprüche 1 bis 5, **dadurch gekennzeichnet, dass** das Gewebe auf mindestens einer seiner Seiten einer Beschichtung mit einem transparenten oder gefärbten Bindemittel unterzogen wird.

## Claims

1. A sound-absorbing fabric constituted by a glass fabric, the diameter of the glass yarns being comprised between 150 and 600 microns and preferably between 270 and 400 microns, the sound-absorbing fabric being **characterized in that** it is made from glass yarns coated with a thermoplastic material, with an opening factor comprised between 0.5 and 6%.

2. The sound-absorbing fabric according to claim 1, **characterized in that** the size and the shape of the holes are determined to obtain an [alpha]w sabine sound-absorbing coefficient with plenum of 10 cm comprised between 0.3 and 0.8, depending of the frequency of the sounds.

3. The sound-absorbing fabric according to any of claims 1 to 2, **characterized in that** the count of the glass yarns alone is comprised between 22 and 136 tex, preferably between 34 and 68 tex, and the count of the yarns coated with a thermoplastic material is comprised between 60 and 200 tex, and preferably between 95 and 165 tex.

4. The sound-absorbing fabric according to any of claims 1 to 3, **characterized in that** the fabric is subjected to a heat treatment, without constraint.

5. The sound-absorbing fabric according to any of claims 1 to 4, **characterized in that** the fabric is subjected to a calendering operation.

6. The sound-absorbing fabric according to any of claims 1 to 5, **characterized in that** the fabric is subjected, on at least one of its faces, to a coating of a transparent or colored binder.
